# EUROPÄISCHE PATENTSCHRIFT

(11) **EP 2 215 274 B1**
(45) Veröffentlichungstag und Bekanntmachung des Hinweises auf die Patenterteilung: **13.04.2011**
(21) Anmeldenummer: 08852678.5
(22) Anmeldetag: 21.11.2008
(51) Int. Cl.: C14C 3/12

(54) **MITTEL UND VERFAHREN ZUR GERBUNG VON HÄUTEN UND FELLEN**
AGENT AND METHOD FOR TANNING SKINS AND PELTS
AGENT ET PROCÉDÉ DE TANNAGE DE PEAUX ET DE CUIRS

(30) Priorität: 23.11.2007 EP 07121380
(43) Veröffentlichungstag der Anmeldung: 11.08.2010
(73) Patentinhaber: N-Zyme BioTec GmbH, 64295 Darmstadt (DE)
(72) Erfinder: ZOTZEL, Jens, 64285 Darmstadt (DE); SARAFEDDINOV, Alla, 64646 Heppenheim (DE); MARX, Stefan, 64380 Rossdorf (DE); GERMANN, Heinz-Peter, 72800 Eningen unter Achalm (DE)
(74) Vertreter: von Kreisler Selting Werner
(86) Internationale Anmeldenummer: PCT/EP2008/065954
(87) Internationale Veröffentlichungsnummer: WO 2009/065915

(56) Entgegenhaltungen:
- EP-A- 1 489 135
- GB-A- 563 288
- US-A- 5 023 024
- DING K., TAYLOR M.M., BROWN E.M.: "TANNING POTENTIAL OF GENIPIN" AMERICAN LEATHER CHEMISTS ASSOCIATION MEETING, [Online] 21. Juni 2006 (2006-06-21), XP002477562 Gefunden im Internet: URL:http://www.ars.usda.gov/research/publi cations/publications.htm?seq_no_115=192943 &pf=1> [gefunden am 2008-04-22] in der Anmeldung erwähnt

## Beschreibung

Die vorliegende Erfindung betrifft ein Verfahren zur Gerbung von Häuten und Fellen und Mittel zur Durchführung des Verfahrens.

Beim Gerbprozess wird tierisches Kollagen, welches den Hauptbestandteil der Haut darstellt, derart verändert, dass das aus der Gerbung entstandene Leder Widerstandsfähigkeit gegenüber Hitze und Mikroorganismen besitzt sowie nach der Trocknung die Geschmeidigkeit der gegerbten Haut erhalten bleibt.

Im Wesentlichen werden heutzutage drei Gerbverfahren angewandt, die auf jeweils unterschiedlichen Vernetzungsstrategien beruhen:
1. Mineralische Gerbung mit Metallsalzen (z.B. Chrom-, Eisen-, Aluminium-, Zirkoniumsalze). Die Stabilisierung kommt dadurch zu Stande, dass Metallionen von den Aminosäureketten im Peptidgerüst des Kollagens komplexartig bzw. über ionischen Wechselwirkungen gebunden werden.
2. Vegetabile Gerbung mit Pflanzenextrakten (z.B. Mimosa, Quebracho, Kastanie und Tara). Die Stabilisierung beruht hauptsächlich auf Wasserstoffbrückenbindungen zwischen den Gerbphenolen und den Peptidbindungen im Rückgrat des Kollagens.
3. Synthetische Gerbung mit reaktiven organischen Verbindungen (besonders mit Aldehyden wie z.B. Glutardialdehyd oder Isocyanaten). Die Stabilisierung erfolgt hauptsächlich über kovalente Verknüpfung von Lysinresten des Kollagens.

Weiterhin werden kombinierte Gerbverfahren, wie z.B. die pflanzlichsynthetische Gerbung verwendet.

Das Chromgerbverfahren - mit einem weltweiten Anteil von über 90% - weist die größte wirtschaftliche Bedeutung auf. Die hydratisierten Chromkomplexe, die sich zwischen die Carboxylgruppen von Glutaminsäure und Asparaginsäure des Kollagenpeptidgerüstes lagern, führen zu einem widerstandsfähigen und weichen Leder. Neben der zu erreichenden guten Lederqualität wurde mit dem Chromgerbstoff eine schnelle und kostengünstige Prozessführung etabliert.

Die Verwendung von Schwermetallen weist eine Reihe von Nachteilen auf. Es ist zum Beispiel bekannt, dass Chrom (VI) bei Hautkontakt allergische Reaktionen auslösen kann. Üblicherweise werden im Gerbprozess Chrom (III)-Sulfate eingesetzt. Chrom (VI) kann aber durch Oxidation aus Chrom (III) entstehen, oder gelangt über Gerbstoffverunreinigung in den Gerbprozess.

Weitere Nachteile einer chrom- bzw. schwermetallbelasteten Gerbung sind die aufwändige Behandlung der Abwässer über eine Chrom-Rückgewinnungsabwasseranlage sowie die teure Entsorgung von Lederresten wie Falzspäne mittels Deponieverfahren oder Verbrennung.

In K. Ding, M.M. Taylor and E.M. Brown beschreiben in American Leather Chemist Association Meeting, Paper No. 17 (2006) "Tanning potential of Genipin", dass Genipin als Gerbmittel geeignet ist, jedoch eine dunkelblaue Einfärbung des Leders ergibt.

EP 1 489 135 A1 beschreibt die Verwendung von Secoiridoiden, insbesondere oleuropein zur Vernetzung von Biopolymeren, beispielsweise von ß-Lactoglobulin, Casein und anderen Biopolymeren. Eine Anwendung als Gerbmittel zur Behandlung von Leder und Häuten ist jedoch nicht beschrieben. Aufgabe der vorliegenden Erfindung war es, einige der Nachteile des Standes der Technik zu überwinden, insbesondere ein umweltverträgliches Gerbverfahren zu entwickeln, das mit reduzierten Mengen an Chemikalien die Herstellung von hochwertigen gegerbten Häuten und Fellen ermöglicht, ohne die Häute und Felle dunkel einzufärben.

Gelöst wird die Aufgabe durch ein Verfahren zur Gerbung von Häuten und Fellen, bei dem die Häute und Felle mit Gerbstoffen enthaltend deglycosylierte Iridoide und/oder deglycosylierte Secoiridoide, ausgenommen Genipin behandelt werden.

Iridoide sind sekundäre Pflanzenstoffe, die in einer Vielzahl von Pflanzenfamilien gefunden wurden. Sie gehören zur großen Gruppe der Terpene bzw. Isoprenoide. Die Bezeichnung des Grundkörpers leitet sich von der Ameisenart Iridomyrmex detectus ab, die die Verbindung in ihrem Wehrsekret produziert.

Typischerweise dienen Iridoide der Abwehr von Fressfeinden der Pflanze. Sie haben jedoch auch antimikrobielle Wirkung und bieten der Pflanze Schutz vor Mikroorganismen. Sie weisen ein außergewöhnlich bitteren Geschmack auf.

Typischerweise liegen die Iridoide in Pflanzen als Glycoside vor, die typischerweise O-glycosidisch an Monosaccharide, beispielsweise Glucose, gebunden sind.

Durch Abspaltung werden die erfindungsgemäß eingesetzten deglycosylierten Iridoide erhalten.

Bevorzugte Substanzen aus der Gruppe der deglycosylierten Iridoide bzw. deglycosylierten Secoiridoide sind insbesondere Oleuropeindial und Ligstrosidial und/oder Ligustalosidial, Decarbo-methoxy-oleuropeindial und Decarbo-methoxy-ligstrosidial sowie (4*E*)-4-formyl-3-(1-formyl-2-methoxy-2-oxoethyl)hex-4-enoic acid und (4*E*)-4-formyl-3-(2-oxoethyl)hex-4-enoic acid. Statt der freien Säuren können auch geeignete Salze verwendet werden, beispielsweise Alkali- und Erdalkalisalze. Die Strukturen der letzten beiden genannten Verbindungen sind wie folgt:

In einer Ausführungsform werden solche Verbindungen eingesetzt, in denen mindestens ein aromatischer, gegebenenfalls substituierter Benzolring vorhanden ist, wie beispielsweise beim Oleuropeindial und den entsprechenden Derivaten. Bevorzugt handelt es sich um Phenolderivate.

Ligustaloside sind beispielsweise beschrieben in Hiroshi Kuwajima, Chem. Pharm. Bull. 47 (1999), 1634 - 1637. Die Ligustalosidiale werden erhalten durch Abspaltung der Glucose aus dem Ligustalosid.

Typische geeignete Konzentrationen der Gerbstoffe liegen im Bereich von 0,1 bis 25 Gew.-%, vorzugsweise 0,5 bis 10 Gew.-%. Sie werden typischerweise in Wasserlösung, gegebenenfalls mit weiteren Hilfsstoffen eingesetzt.

Prinzipiell kann ein pH-Wert im Bereich von 1,5 bis 11 eingesetzt werden, wobei jedoch ein pH-Wert von 2 bis 7 bevorzugt ist.

Geeignete Temperaturen liegen im Bereich von 4 bis 70°C, wobei Temperaturen zwischen 10 und 40°C besonders bevorzugt sind.

In einer besonders bevorzugten Ausführungsform sind die Iridoide, die Secoiridoide bzw. die entsprechenden deglycosylierten Verbindungen (Aglykone) pflanzlichen Ursprungs, insbesondere solche, die aus Pflanzen der Subfamilie Oleoideae stammen, insbesondere Olivenblättern, Olivenabfallwasser oder Pomace gewonnen werden. Entsprechende Iridoide und Secoiridoide bzw. deren Aglykone können jedoch auch synthetisch hergestellt werden. Bevorzugt erfolgt die Abspaltung der Kohlenhydrate enzymatisch.

Iridoide und Secoiridoide bzw. deren Aglykone können auch durch Fermentation gewonnen werden.

In einer Ausführungsform wird die Vernetzung der Proteine der Häute und Felle durch Zugabe von weiteren Hilfsstoffen unterstützt, beispielsweise durch Zugabe von Proteinen, Peptiden, Proteinhydrolysaten, Polyaminen, Chitosan oder Polylysin.

In einer Ausführungsform kann das erfindungsgemäße Verfahren auch mit mineralischer, vegetabiler und enzymatischer Gerbung kombiniert werden.

Gegenstand der Erfindung ist auch die Verwendung einer Gerbstofflösung, die 0,1 bis 25 Gew.-% von deglycosylierten Iridoiden, deglycosylierten Secoiridoiden oder Mischungen davon enthält, ausgenommen Genipin oder Mischungen davon, zur Gerbung von Häuten und Fellen.

Überraschenderweise zeigen die erfindungsgemäßen Gerbverfahren, dass neben einer kovalenten Vernetzung auch eine Vernetzung über Wasserstoffbrückenbindungen erfolgt.

Im Unterschied zu den üblichen pflanzlichen Gerbstoffen, deren Gerbvermögen auf die Wasserstoffbrückenbindungen zum Peptidrückgrat des Kollagens beschränkt ist, ergibt die kovalente Bindung nicht nur eine wesentlich stabilere Gerbstoffbindung, sondern auch eine signifikante Verbesserung der Auszehrung der Gerbflotte. Die schlechte Gerbstoffauszehrung der Flotte mit den daraus resultierenden hohen CSB (chemischer Sauerstoffbedarf) Gehalten der Abwässer ist ein wesentlicher Nachteil der bisher bekannten Vegetabilgerbung. Im Unterschied zu den reaktiven, synthetischen, organischen Verbindungen, wie beispielsweise Glutardialdehyd, kann mit dem erfindungsgemäßen Verfahren nicht nur auf den Einsatz des toxischen Aldehyds verzichtet werden, sondern es wird auch eine intensivere Vorgerbung der Haut erzielt. Die erfindungsgemäßen Stoffe zeigen zusätzlich eine füllegebende und faserisolierende Eigenschaft. Hieraus resultiert ein verringerter Bedarf an Nachgerbstoffen mit füllenden Eigenschaften bzw. Füllmitteln in der Weiterverarbeitung.

Erfindungsgemäß kann durch das Gerbverfahren im Gegensatz zu den im Stand der Technik industriell eingesetzten Gerbverfahren (mineralische bzw. Chromgerbung, Aldehyd(vor)gerbung und pflanzlichsynthetische Ausgerbung) auf den vorgeschalteten Prozess des Pickels, d.h. den Einsatz von Säuren mit Kochsalz verzichtet werden. Durch die Vermeidung des Einsatzes hoher Kochsalzmengen wird das Gerbereiabwasser von Salzfracht entlastet.

Das natürliche, pflanzliche, erfindungsgemäße Gerbmittel gibt dem Leder ein Merkmal ökologischer Verträglichkeit. Darüber hinaus erhält das Leder im Gegensatz zu den unangenehmen Gerüchen einer Chromgerbung einen deutlich wahrnehmbaren, angenehmen und typisch pflanzlich empfundenen Geruch.

Auch in der Kombination mit der üblichen Chromgerbung ergeben sich Vorteile. Es gibt Anwendungsbereiche, bei denen spezielle Verarbeitungs- oder Gebrauchsanforderungen bestehen, so dass nicht auf den Gebrauch der Chromgerbstoffe verzichtet werden kann (z.B. im Bereich von Schuhoberledern). Der kombinierte Einsatz mit dem erfindungsgemäßen Verfahren hat den Vorteil, dass radikale Oxidationsvorgänge, die zu einer Freisetzung von toxischem und allergieauslösendem Chrom(VI) aus dem Leder führen können, wirksam verhindert werden.

Die Erfindung wird durch die nachfolgenden Beispiele näher erläutert.
Figur 1: Gerbung von Rinderhaut mit (4*E*)-4-formyl-(1-formyl-methoxy-2-oxoethyl)hex-4-enoic acid
Figur 2: Gerbung von Rinderhaut mit Genipin

### Beispiel 1

Die Derivate (4*E*)-4-formyl-3-(1-formyl -2-methoxy-2-oxoethyl)hex-4-enoic acid und (4*E*)-4-formyl-3-(2-oxoethyl)hex-4-enoic acid werden typischerweise in wässriger Lösung in Gegenwart eines sauren Katalysators gebildet. Für die Herstellung der Derivate aus Oleuropein eigenen sich insbesondere Phosphorsäure, aber auch Schwefelsäure und Salzsäure.

In einer Ausführungsform des Herstellungsverfahrens werden bevorzugt pH-Werte von 0,5 - 4, Temperaturen von 20 - 80°C und Inkubationszeiten bis zu 48 h eingesetzt. Die wässrige Lösung wird anschließend auf einen pH-Wert von 4-8 eingestellt. Zur Herstellung einer pulvrigen Formulierung wird das Wasser über Sprühtrocknung entfernt. Die Auswahl der Prozessbedingung kann in Anpassung an den Herstellungsprozess durch den Fachmann ermittelt werden.

Die Inkubation der entkälkten Rinderhaut mit 5% (4*E*)-4-formyl-(1-formyl-2-methoxy-2-oxoethyl)hex-4-enoic acid-Formulierung, 0,1% Natriumhexametaphosphat erfolgte für 18 h bei 29°C in 200 mL Wasser bei einem pH-Wert von 6. Die Schrumpfungstemperatur der gegerbten Haut betrug 72°C.

### Vergleichsversuch

Die Inkubation der entkälkten Rinderhaut mit Genipin erfolgte für 23 h bei 28°C bei einem pH-Wert von 6. Die Schrumpfungstemperatur der gegerbten Häute betrug 75°C (linke Seite, 1% Genipin) bzw. 63°C (rechte Seite, 0,5% Genipin). Es zeigt sich die typische dunkle, blaue Färbung.

## Patentansprüche

1. Verfahren zur Gerbung von Häuten und Fellen, **dadurch gekennzeichnet, dass** Häute und Felle mit Gerbstoffen enthaltend deglycosylierte Iridoide und/oder deglycosylierte Secoiridoide behandelt werden, ausgenommen Gerbstoffe, die Genipin enthalten.

2. Verfahren nach Anspruch 1, **dadurch gekennzeichnet, dass** Oleuropeindial, Ligstrosidial und/oder Ligustalosidial als Gerbstoffe eingesetzt werden.

3. Verfahren nach Anspruch 1, **dadurch gekennzeichnet, dass** Decarbo-methoxy-oleuropeindial und Decarbo-methoxy-ligstrosidial als Gerbstoffe eingesetzt werden.

4. Verfahren nach Anspruch 1, **dadurch gekennzeichnet, dass** (4*E*)-4-formyl-3-(1-formyl-2-methoxy-2-oxoethyl)hex-4-enoic acid und (4*E*)-4-formyl-3-(2-oxoethyl)hex-4-enoic acid oder entsprechende Salze als Gerbstoffe eingesetzt werden.

5. Verfahren nach mindestens einem der Ansprüche 1 bis 4, **dadurch gekennzeichnet, dass** Gerbstoffe in einer Konzentration von 0,1 bis 25%igen, vorzugsweise in einer 0,5 bis 10%igen wässrigen Lösung vorliegen.

6. Verfahren nach mindestens einem der Ansprüche 1 bis 4, **dadurch gekennzeichnet, dass** das Verfahren bei einem pH-Wert von 1,5 bis 11, vorzugsweise bei einem pH-Wert von 2 bis 7 durchgeführt wird.

7. Verfahren nach mindestens einem der Ansprüche 1 bis 4, **dadurch gekennzeichnet, dass** das Verfahren bei einer Temperatur zwischen 4 bis 70°C, vorzugsweise zwischen 10 und 40°C durchgeführt wird.

8. Verfahren nach mindestens einem der Ansprüche 1 bis 7, **dadurch gekennzeichnet, dass** die Iridoide und Secoiridoide und deren Aglykone pflanzlichen Ursprungs sind.

9. Verfahren nach mindestens einem der Ansprüche 1 bis 7, **dadurch gekennzeichnet, dass** die Iridoide und Secoiridoide und deren Aglykone aus Olivenblättern, Olivenabfallwasser und Pomace gewonnen werden.

10. Verfahren nach mindestens einem der Ansprüche 1 bis 7, **dadurch gekennzeichnet, dass** die Iridoide und Secoiridoide und deren Aglykone synthetisch, enzymatisch oder durch eine Fermentation hergestellt werden.

11. Verfahren nach mindestens einem der Ansprüche 1 bis 10, **dadurch gekennzeichnet, dass** die Gerbung durch Zugabe von geeigneten Hilfsstoffen unterstützt wird.

12. Verfahren nach mindestens einem der Ansprüche 1 bis 10, **dadurch gekennzeichnet, dass** die Gerbung durch Zugabe von Proteinen, Peptiden, Proteinhydrolysaten, Polyaminen, Chitosan oder Polylysin unterstützt wird.

13. Verfahren nach mindestens einem der Ansprüche 1 bis 10, **dadurch gekennzeichnet, dass** das Verfahren mit mineralischer, vegetabiler und enzymatischer Gerbung kombiniert wird.

14. Verfahren nach mindestens einem der Ansprüche 1 bis 13, **dadurch gekennzeichnet, dass** die Häute und Felle nicht dunkel verfärbt werden.

15. Verwendung eines Gerbstoffs enthaltend 0,1 bis 25 Gew.-% deglycosylierte Secoiridoide und/oder deglycosylierte Iridoide, ausgenommen Genipin oder Mischungen davon, zur Gerbung von Häuten und Fellen.

## Claims

1. A process for the tanning of hides and skins, **characterized in that** hides and skins are treated with tanning agents comprising deglycosylated iridoids and/or deglycosylated secoiridoids, excluding tanning agents comprising genipin.

2. The process according to claim 1, **characterized in that** oleuropeindial, ligustrosidedial and/or ligustalosidedial are employed as tanning agents.

3. The process according to claim 1, **characterized in that** decarbomethoxy-oleuropeindial and decarbomethoxyligustrosidedial are employed as tanning agents.

4. The process according to claim 1, **characterized in that** (4E)-4-formyl-3-(1-formyl-2-methoxy-2-oxoethyl)hex-4-enoic acid and (4E)-4-formyl-3-(2-oxoethyl)hex-4-enoic acid or salts thereof are employed as tanning agents.

5. The process according to at least one of claims 1 to 4, **characterized in that** the tanning agents are present in a concentration of from 0.1 to 25%, preferably in a 0.5% to 10% aqueous solution.

6. The process according to at least one of claims 1 to 4, **characterized in that** the process is performed at a pH of from 1.5 to 11, preferably at a pH of from 2 to 7.

7. The process according to at least one of claims 1 to 4, **characterized in that** the process is performed at a temperature of from 4 to 70 °C, preferably from 10 to 40 °C.

8. The process according to at least one of claims 1 to 7, **characterized in that** said iridoids and secoiridoids and their aglycons are of plant origin.

9. The process according to at least one of claims 1 to 7, **characterized in that** said iridoids and secoiridoids and their aglycons are obtained from olive leaves, olive waste water and pomace.

10. The process according to at least one of claims 1 to 7, **characterized in that** said iridoids and secoiridoids and their aglycons are prepared synthetically, enzymatically or by fermentation.

11. The process according to at least one of claims 1 to 10, **characterized in that** the tanning is supported by the addition of suitable auxiliary agents.

12. The process according to at least one of claims 1 to 10, **characterized in that** the tanning is supported by the addition of proteins, peptides, protein hydrolysates, polyamines, chitosan or polylysine.

13. The process according to at least one of claims 1 to 10, **characterized in that** the process is combined with mineral, vegetable and enzymatic tanning.

14. The process according to at least one of claims 1 to 13, **characterized in that** the hides and skins are not darkened.

15. Use of a tanning agent containing from 0.1 to 25% by weight of deglycosylated secoiridoids and/or deglycosylated iridoids, excluding genipin or mixtures thereof, for the tanning of hides and skins.

## Revendications

1. Procédé de tannage de peaux et de cuirs, **caractérisé en ce que** les peaux et les cuirs sont traités avec des agents de tannage contenant des iridoïdes déglycosylés et/ou des sécoïridoïdes déglycosylés, à l'exception des agents de tannage qui contiennent de la génipine.

2. Procédé selon la revendication 1, **caractérisé en ce que** l'on utilise comme agents de tannage de l'oleuropéinedial, du ligstrosidial et/ou du ligustalosidial.

3. Procédé selon la revendication 1, **caractérisé en ce que** l'on utilise comme agents de tannage du décarbo-méthoxy-oleuropéinedial ou du décarbo-méthoxy-ligstrosidial.

4. Procédé selon la revendication 1, **caractérisé en ce que** l'on utilise comme agents de tannage de l'acide (4*E*)-4-formyl-3-(1-formyl-2-méthoxy-2-oxoéthyl)hex-4-énoïque et de l'acide (4*E*)-4-formyl-3-(2-oxoéthyl)hex-4-énoïque ou des sels correspondants.

5. Procédé selon au moins l'une des revendications 1 à 4, **caractérisé en ce que** les agents de tannage se présentent dans une concentration de solution aqueuse de 0,1 à 25%, de préférence dans une solution aqueuse de 0,5 à 10%.

6. Procédé selon au moins l'une des revendications 1 à 4, **caractérisé en ce que** le procédé est réalisé en présence d'un pH de 1,5 à 11, de préférence d'un pH de 2 à 7.

7. Procédé selon au moins l'une des revendications 1 à 4, **caractérisé en ce que** le procédé est réalisé en présence d'une température entre 4 à 70°C, de préférence entre 10 et 40°C.

8. Procédé selon au moins l'une des revendications 1 à 7, **caractérisé en ce que** les iridoïdes et les sécoïridoïdes et leurs aglycones sont d'origine végétale.

9. Procédé selon au moins l'une des revendications 1 à 7, **caractérisé en ce que** les iridoïdes et les sécoïridoïdes et leurs aglycones sont obtenus à partir de feuilles d'olivier, d'eaux usées d'olives et de marc.

10. Procédé selon au moins l'une des revendications 1 à 7, **caractérisé en ce que** les iridoïdes et les sécoïridoïdes et leurs aglycones sont réalisés par voie synthétique, enzymatique ou par une fermentation.

11. Procédé selon au moins l'une des revendications 1 à 10, **caractérisé en ce que** le tannage est assisté par l'addition d'adjuvants appropriés.

12. Procédé selon au moins l'une des revendications 1 à 10, **caractérisé en ce que** le tannage est assisté par l'addition de protéines, de peptides, d'hydrolysats de protéines, de polyamines, de chitosane ou de polylysine.

13. Procédé selon au moins l'une des revendications 1 à 10, **caractérisé en ce que** le procédé est combiné avec un tannage minéral, végétal et enzymatique.

14. Procédé selon au moins l'une des revendications 1 à 13, **caractérisé en ce que** les peaux et les cuirs ne sont pas teintés de façon foncée.

15. Utilisation d'un agent de tannage contenant 0,1 à 25 % en poids de sécoïridoïdes déglycosylés et/ou d'iridoïdes déglycosylés, à l'exception de génipine ou de mélanges de celle-ci, pour le tannage de peaux et de cuirs.
